# FASCICULE DE BREVET EUROPEEN

(11) **EP 3 990 592 B1**
(45) Date de publication et mention de la délivrance du brevet: **04.12.2024**
(21) Numéro de dépôt: 20736271.6
(22) Date de dépôt: 25.06.2020
(51) Int. Cl.: C10M 141/06

(54) **UTILISATION D'UN COMPOSE DE TYPE TRIAZOLE A TITRE D'ADDITIF POUR AMELIORER LES PROPRIETES ANTI-CORROSION D'UNE COMPOSITION LUBRIFIANTE DESTINEE A UN SYSTEME DE PROPULSION D'UN VEHICULE ELECTRIQUE OU HYBRIDE**
VERWENDUNG EINER TRIAZOL VERBINDUNG ZUR VERBESSERUNG DER KORROSIONSEIGENSCHAFTEN EINES SCHMIERSTOFFS IM ANTRIEBSSTRANG EINES ELEKTRISCHEN ODER HYBID FAHRZEUGS.
USE OF A TRIAZOLE COMPOUND AS ADDITIVE FOR IMPROVING THE ANTICORROSION PROPERTIES OF A LUBRICANT IN THE DRIVE CHAIN OF AN ELECTRIC OR HYBRIDE VEHICLE

(30) Priorité: 28.06.2019 FR 1907140
(43) Date de publication de la demande: 04.05.2022
(73) Titulaire: TotalEnergies OneTech, 92400 Courbevoie (FR)
(72) Inventeur: ZHANG, Shimin, 69360 SOLAIZE (FR); EL-BAHI, Hakim, 69360 SOLAIZE (FR); GUÉRIN, Julien, 69360 SOLAIZE (FR)
(74) Mandataire: Cabinet Nony
(86) Numéro de dépôt international: PCT/EP2020/067819
(87) Numéro de publication internationale: WO 2020/260457

(56) Documents cités:
- WO-A1-2017/031145
- US-A1- 2008 194 442
- DATABASE WPI Week 200229, 2002 Derwent World Patents Index; AN 2002-231770, XP002798105
- DATABASE WPI Week 201845, 2018 Derwent World Patents Index; AN 2018-43385T, XP002798106

## Description

La présente invention concerne le domaine des compositions lubrifiantes pour un système de propulsion d'un véhicule électrique ou hybride. Elle concerne plus particulièrement l'utilisation de composés de type triazole, à titre d'additifs pour améliorer les propriétés anti-corrosion d'une composition lubrifiante incorporant un ou plusieurs additif(s) anti-usure aminé(s) et/ou soufré(s).

### Domaine technique

L'évolution des normes internationales pour la réduction des émissions de CO₂, mais également pour la diminution de la consommation d'énergie, pousse les constructeurs automobiles à proposer des solutions alternatives aux moteurs à combustion.

L'une des solutions identifiées par les constructeurs automobiles consiste à remplacer les moteurs à combustion par des moteurs électriques. Les recherches pour la réduction des émissions de CO₂ ont donc mené au développement des véhicules électriques par un certain nombre de compagnies automobiles.

Le document US 2008/194442 divulgue un procédé de lubrification d'une transmission comportant au moins un composant électromécanique et au moins un composant mécanique dans un seul boîtier, un tel procédé consistant à fournir à la transmission une composition lubrifiante composée (a) d'une huile de base ; (b) d'un composé phosphoré soluble dans l'huile ; et (c) d'un inhibiteur de corrosion.

Par « véhicule électrique » au sens de la présente invention, on entend désigner un véhicule comprenant un moteur électrique comme unique moyen de propulsion à l'inverse d'un véhicule hybride qui comprend un moteur à combustion et un moteur électrique comme moyens de propulsion combinés.

Par « système de propulsion » au sens de la présente invention, on entend désigner un système comprenant les pièces mécaniques nécessaires à la propulsion d'un véhicule électrique. Le système de propulsion englobe ainsi plus particulièrement un moteur électrique, comprenant l'ensemble rotor-stator de l'électronique de puissance (dédié à la régulation de la vitesse), une transmission et une batterie.

D'une manière générale, il est nécessaire de mettre en oeuvre, dans les véhicules électriques ou hydrides, des compositions lubrifiantes, dites encore « les lubrifiants », à des fins principales de réduction des forces de frottement entre les différentes pièces du système de propulsion du véhicule, notamment entre les pièces métalliques en mouvement dans les moteurs. Ces compositions lubrifiantes sont en outre efficaces pour prévenir une usure prématurée voire un endommagement de ces pièces, et en particulier de leur surface.

Pour ce faire, une composition lubrifiante est classiquement composée d'une ou plusieurs huile(s) de base, auxquelles sont généralement associés plusieurs additifs dédiés à stimuler les performances lubrifiantes de l'huile de base, comme par exemple des additifs modificateurs de frottement, mais aussi à procurer des performances supplémentaires.

En particulier, des additifs dits « anti-usure » sont considérés afin de réduire l'usure des pièces du système de propulsion, notamment des pièces mécaniques du moteur, et ainsi prévenir une dégradation de la durabilité du moteur.

Il existe une grande variété d'additifs anti-usure, parmi lesquels on peut citer par exemple les dimercaptothiadiazoles, les polysulfures, notamment les oléfines soufrées, les phosphates d'amine, ou encore des additifs phospho-soufrés, comme les alkylthiophosphates métalliques, en particulier les alkylthiophosphates de zinc, et plus spécifiquement les dialkyldithiophosphates de zinc ou ZnDTP.

Parmi ces additifs anti-usure, sont notamment privilégiés les agents anti-usure aminés et/ou soufrés, à l'instar des dimercaptothiadiazoles, le dithiophosphate de zinc ou encore les polysulfures.

Malheureusement, ces additifs anti-usure aminés et/ou soufrés, tels que les dimercaptothiadiazoles, présentent l'inconvénient d'être corrosifs. Le problème de corrosion est particulièrement critique dans les systèmes de propulsion électrique. En particulier, une corrosion peut entraîner un risque de détérioration au niveau du bobinage du stator et rotor, des capteurs dans le système de propulsion, des électrovannes dans le système hydraulique, mais aussi des roulements situés entre le rotor et le stator d'un moteur électrique, généralement à base de cuivre, et donc particulièrement sensibles à la corrosion, ou encore des joints ou vernis présents dans le système de propulsion.

En outre, pour pouvoir refroidir les systèmes de propulsion de véhicules électriques ou hybrides, il est impératif que le lubrifiant soit isolant afin d'éviter toute défaillance au niveau des composants électriques. En particulier, un lubrifiant conducteur peut entraîner un risque de fuite de courant électrique au niveau du bobinage du stator et rotor, ce qui réduit ainsi l'efficacité des systèmes de propulsion, et crée une éventuelle surchauffe au niveau des composants électriques, allant même jusqu'à détériorer le système. Il est donc crucial, dans le cadre de la mise en oeuvre de lubrifiants pour systèmes de motorisation de véhicules électriques ou hybrides, que les lubrifiants aient des bonnes propriétés « électriques » en plus de propriétés non corrosives.

La présente invention vise précisément à pallier cet inconvénient.

### Résumé de l'invention

Plus précisément, la présente invention concerne l'utilisation d'au moins un composé de type triazole, à titre d'additif pour améliorer les propriétés anti-corrosion d'une composition lubrifiante, destinée à un système de propulsion d'un véhicule électrique ou hybride et comprenant un ou plusieurs additif(s) anti-usure aminé(s) et/ou soufré(s),
ledit composé de type triazole étant un dérivé de tolyltriazole (également nommé tolutriazole) de formule (IIa) suivante :
dans laquelle :
   R⁴ et R⁵ représentent, indépendamment l'un de l'autre, un atome d'hydrogène, un groupement alkyle linéaire ou ramifié, de préférence ramifié, en C₃ à C₁₄, de préférence en C₆ à C₁₂ ; et
   -A- représente un groupe alkylène, linéaire ou ramifié, de préférence linéaire, en C₁ à C₆, de préférence en C₁ à C₃ et plus préférentiellement un groupement méthylène (-CH₂-) ;
   le ou lesdits composé(s) de type triazole étant présent(s) en une teneur allant de 0,5 à 5 % en masse, par rapport à la masse totale de ladite composition lubrifiante,
   le ou lesdits additif(s) anti-usure aminé(s) et/ou soufré(s) est (sont) choisi(s) parmi les dérivés de dimercaptothiadiazole, les additifs polysulfures, les phosphates d'amine, les additifs phospho-soufrés et leurs mélanges et est/sont présent(s) en une teneur allant de 0,1 à 3 % massique, par rapport à la masse totale de la composition lubrifiante.

Les composés de type triazole, par exemple les triazoles, notamment le 1,2,3-triazole et leurs dérivés ou encore le benzotriazole et ses dérivés, sont déjà connus pour leurs propriétés d'inhibition de la corrosion, comme décrit par exemple dans le document
EP 1 159 380.

A la connaissance des inventeurs, il n'a toutefois jamais été proposé de mettre en oeuvre des composés de type triazole, conjointement à un ou plusieurs additifs anti-usure aminés et/ou soufrés, dans le cadre de l'utilisation d'un lubrifiant pour un système de propulsion d'un véhicule électrique ou hybride, pour améliorer simultanément les propriétés anti-usure et les propriétés anti-corrosion.

De manière surprenante, comme illustré dans l'exemple qui suit, les inventeurs ont constaté que l'ajout selon l'invention d'un composé de type triazole, dans une composition lubrifiante dédiée à un système de propulsion d'un véhicule électrique ou hybride, conjointement à un additif anti-usure aminé et/ou soufré, tel qu'un additif dimercaptothiadiazole, permet d'inhiber efficacement la corrosion, à la différence notamment d'autres additifs, pourtant connus comme additifs anti-corrosion, tels que les esters d'acide organique, les N-acyl sarcosines, par exemple la N-oleoyl-sarcosine ou encore les dérivés d'imidazoline.

Ainsi, l'association spécifique d'au moins un composé de type triazole et d'au moins un additif anti-usure aminé et/ou soufré permet de réduire, voire d'éviter, le phénomène de corrosion induit notamment par la présence au sein de la composition lubrifiante dudit ou desdits additif(s) anti-usure aminé(s) et/ou soufré(s).

Par « additif anti-corrosion » au sens de la présente invention, on entend désigner un additif permettant de prévenir ou de réduire la corrosion des pièces métalliques. Un additif anti-corrosion permet ainsi de conférer à une composition le contenant de bonnes « propriétés anti-corrosion ».

La mise en oeuvre d'un ou plusieurs composé(s) de type triazole selon l'invention, conjointement à un ou plusieurs additifs anti-usure aminés et/ou soufrés permet avantageusement d'accéder à une composition lubrifiante présentant conjointement de bonnes performances anti-usure, tout en s'affranchissant des problèmes de corrosion, discutés précédemment. Une composition selon l'invention présente ainsi à la fois de bonnes propriétés anti-usure et anti-corrosion.

Le pouvoir corrosif (ou corrodant) d'un composé peut être évalué selon un test mettant en oeuvre l'étude de la variation de la valeur de la résistance électrique d'un fil de cuivre d'un diamètre préétabli, en fonction de la durée d'immersion de ce fil au sein d'une composition comprenant, dans un milieu non corrosif, par exemple dans une ou plusieurs huiles de base, ledit composé à tester. On corrèle la variation de la valeur de cette résistance électrique directement avec la variation du diamètre du fil testé. Ainsi, dans le cadre de la présente invention, un composé est qualifié de « non-corrosif » lorsque la perte de diamètre du fil de cuivre étudié est inférieure ou égale à 0,5 µm après immersion pendant 80 heures, en particulier inférieure ou égale à 0,2 µm après immersion pendant 20 heures dans la composition comprenant ledit composé.

Les propriétés diélectriques d'un lubrifiant sont représentées notamment par la résistivité électrique et la perte diélectrique (tan δ), et elles peuvent être mesurées selon la norme IEC 60247.

La résistivité électrique représente la capacité du matériau à s'opposer à la circulation du courant électrique. Elle s'exprime en ohm-mètre (S2.m). La résistivité ne doit pas être faible pour éviter la conduction électrique.

Le facteur de dissipation électrique ou la tangente de l'angle de pertes. L'angle de perte δ est l'angle complémentaire du déphasage entre la tension appliquée et le courant alternatif. Ce facteur traduit les pertes d'énergie par effet Joule. Les échauffements sont donc directement liés à la valeur de δ. Une huile transmission a typiquement une valeur de tan δ de l'ordre de l'unité à température ambiante. Un bon lubrifiant isolant doit maintenir un niveau faible de tan δ.

Un composé de type triazole peut être choisi parmi les triazoles, en particulier le 1,2,3-triazole, éventuellement substitués ; les benzotriazoles et leurs dérivés, en particulier le tolyltriazole (également nommé tolutriazole) et ses dérivés, et les tétrahydrobenzotriazoles et leurs dérivés ; et leurs mélanges.

Un composé de type triazole peut-être un benzotriazole ou l'un de ses dérivés, de préférence un dérivé de benzotriazole, plus préférentiellement un dérivé de tolyltriazole.

L'introduction, dans une composition lubrifiante destinée à un système de propulsion d'un véhicule électrique ou hybride, d'un ou plusieurs composé(s) de type triazole selon l'invention autorise ainsi avantageusement la mise en oeuvre, dans la composition, d'additif(s) anti-usure aminé(s) et/ou soufré(s), tels que des dimercaptothiadiazoles, sans entraîner pour autant un effet corrosif indésirable.

Les additifs anti-usures aminés et/ou soufrés mis en oeuvre dans une composition lubrifiante selon l'invention sont plus particulièrement détaillés dans la suite du texte. Ils sont choisis de préférence parmi des additifs anti-usures aminés et soufrés. Il peut s'agir de préférence de composés de type thia(di)azoles, en particulier de dérivés de dimercaptothiadiazole.

Également, une composition convenant à l'invention présente l'avantage d'être aisée à formuler. Elle présente outre de bonnes performances anti-usure et anticorrosion, une bonne stabilité, notamment à l'oxydation, ainsi que de bonnes propriétés en termes d'isolation électrique.

Le présent document décrit encore l'utilisation, pour lubrifier un système de propulsion d'un véhicule électrique ou hybride, en particulier pour la lubrification du moteur électrique et de l'électronique de puissance d'un véhicule électrique ou hybride d'une composition lubrifiante comprenant :
- un ou plusieurs additifs anti-corrosion de type triazole tels que définis dans l'invention ; et
- un ou plusieurs additifs anti-usure aminés et/ou soufrés tels que définis dans l'invention. Le présent document décrit un procédé de lubrification d'un système de propulsion d'un véhicule électrique ou hybride, non couvert par le texte des revendications, comprenant au moins une étape de mise en contact d'au moins une pièce mécanique dudit système avec une composition lubrifiante comprenant au moins un additif de type triazole tel que défini dans l'invention et au moins un additif anti-usure aminé et/ou soufré tel que défini dans l'invention.

La présente invention concerne encore l'utilisation d'une composition lubrifiante comprenant un ou plusieurs additifs anti-corrosion de type triazole et un ou plusieurs additifs anti-usure aminés et/ou soufrés, pour lubrifier un système de propulsion d'un véhicule électrique ou hybride, en particulier pour la lubrification du moteur électrique et de l'électronique de puissance d'un véhicule électrique ou hybride ;
le ou lesdits additifs de type triazole étant choisi parmis des dérivés de tolyltriazole de formule (IIa) suivante :
dans laquelle :
   R⁴ et R⁵ représentent, indépendamment l'un de l'autre, un atome d'hydrogène, un groupement alkyle linéaire ou ramifié, de préférence ramifié, en C₃ à C₁₄, de préférence en C₆ à C₁₂ ; et
   -A- représente un groupe alkylène, linéaire ou ramifié, de préférence linéaire, en C₁ à C₆, de préférence en C₁ à C₃ et plus préférentiellement un groupement méthylène (-CH₂-)
   le ou lesdits composé(s) de type triazole étant présent(s) en une teneur allant de 0,5 à 5 % en masse, par rapport à la masse totale de ladite composition lubrifiante,
   le ou lesdits additif(s) anti-usure aminé(s) et/ou soufré(s) est (sont) choisi(s) parmi les dérivés de dimercaptothiadiazole, les additifs polysulfures, les phosphates d'amine, les additifs phospho-soufrés et leurs mélanges et est/sont présent(s) en une teneur allant de 0,1 à 3 % massique, par rapport à la masse totale de la composition lubrifiante.

Avantageusement, une composition lubrifiante est mise en oeuvre pour lubrifier le moteur électrique lui-même, en particulier les roulements situés entre le rotor et le stator d'un moteur électrique, et/ou la transmission, en particulier le réducteur, dans un véhicule électrique ou hybride.

D'autres caractéristiques, variantes et avantages de la mise en oeuvre des composés de type triazole selon l'invention, ressortiront mieux à la lecture de la description et des exemples qui vont suivre, donnés à titre illustratif et non limitatif de l'invention.

Dans la suite du texte, les expressions « compris entre ... et ... », « allant de ... à ... » et « variant de ... à ... » sont équivalentes et entendent signifier que les bornes sont incluses, sauf mention contraire.

### Brève description des dessins

[Fig 1] représente schématiquement un système de propulsion de véhicule électrique ou hybride.

### Description détaillée

### ADDITIFS DE TYPE TRIAZOLE

Comme précisé précédemment, l'additif mis en oeuvre à titre d'agent anti-corrosion selon l'invention, conjointement à un ou plusieurs additifs anti-usure aminés et/ou soufrés, dans une composition lubrifiante pour système de motorisation d'un véhicule électrique ou hybride, est un composé de type triazole.

Les composés de type triazole sont déjà connus pour leurs propriétés anti-corrosion. Toutefois, comme indiqué précédemment, de tels composés n'ont jamais été proposés, conjointement à la mise en oeuvre d'un ou plusieurs additifs anti-usure aminés et/ou soufrés, dans une composition lubrifiante destinée à un système de propulsion d'un véhicule électrique ou hybride.

Les composés de type triazole sont des composés mono ou polycycliques comprenant au moins un cycle à 5 chaînons incorporant trois atomes d'azote.

Les composés de type triazole sont plus particulièrement choisis parmi les triazoles et leurs dérivés.

Les triazoles, de formule générale C₂H₃N₃, peuvent exister sous les formes suivantes, respectivement 1H-1,2,3-triazole, 2H-1,2,3-triazole, 1H-1,2,4-triazole et 4H-1,2,4-triazole :

Les composés de type benzotriazole sont des dérivés particuliers de triazole comportant un cycle triazole couplé à un cycle benzène, comme représenté ci-dessous :

Un composé de type triazole peut être choisi parmi les triazoles, en particulier le 1,2,3-triazole, éventuellement substitués ; les benzotriazoles et leurs dérivés, en particulier le tolyltriazole et ses dérivés et les tétrahydrobenzotriazoles et leurs dérivés ; et leurs mélanges. Ainsi, un composé de type triazole peut être choisi parmi les triazoles, en particulier le 1,2,3-triazole, éventuellement substitués ; les benzotriazoles et leurs dérivés ; et leurs mélanges, de préférence est un dérivé de benzotriazole, plus préférentiellement un dérivé de tolyltriazole.

A titre de triazoles substitués, peuvent être notamment cités les 1,2,3-triazole substitués par un ou plusieurs groupements choisis parmi des groupements alkyles, aryles aminés, acyle. Un additif de type triazole, peut être choisi parmi le 1,2,3-triazole et ses dérivés, répondant à la formule (I) suivante : dans laquelle R, R' et R" sont choisis, indépendamment les uns des autres, parmi un hydrogène, un groupement alkyle, de préférence en C₁ à C₂₄, un groupement amine tel qu'un groupe -NR¹R², un groupement acyle tel qu'un groupe -COR³, ou un groupement aryle tel qu'un groupement phényle ou tolyle ; avec R¹, R² et R³ étant choisis, indépendamment les uns des autres, parmi un atome d'hydrogène ou un groupe alkyle en C₁ à C₂₄, de préférence en C₂ à C₁₈.

A titre de dérivés de benzotriazole, peuvent être notamment cités les benzotriazoles substitués par un ou plusieurs groupements choisis par exemple parmi des groupements alkyles, comme par exemple le tolutriazole (également nommé tolyltriazole), l'éthylbenzotriazole, l'hexylbenzotriazole, l'octylbenzotriazole, etc., des groupements alkyles substitués par une ou plusieurs fonctions amines, des groupements aryles, comme par exemple un phénolbenzotriazole, des groupements alkylaryles ou arylalkyles, ou autres substituants tels que des groupement hydroxy, alcoxy, halogène etc.

Un additif de type triazole peut être choisi parmi le benzotriazole et ses dérivés, en particulier répondant à la formule (II) suivante :
dans laquelle R et R' sont choisis, indépendamment l'un de l'autre parmi un atome d'hydrogène, un groupement alkyle en C₁ à C₂₄, éventuellement substitué par un ou plusieurs groupes -NR⁴R⁵ ; un groupement -NR¹R² ; un groupement acyle de type -COR³ et un groupement aryle tel qu'un groupement phényle ou tolyle ;
avec R¹, R² et R³ étant choisis, indépendamment les uns des autres, parmi un atome d'hydrogène ou un groupe alkyle en C₁ à C₂₄, de préférence en C₂ à C₁₈ ;
et R⁴ et R⁵ représentant, indépendamment l'un de l'autre, un atome d'hydrogène, un groupement alkyle linéaire ou ramifié, de préférence ramifié, en C₃ à C₁₄, de préférence en C₆ à C₁₂.

Selon l'invention, le composé de type triazole est un dérivé de tolyltriazole de formule (IIa) suivante :
dans laquelle R⁴ et R⁵ représentent, indépendamment l'un de l'autre, un atome d'hydrogène, un groupement alkyle linéaire ou ramifié, de préférence ramifié, en C₃ à C₁₄, de préférence en C₆ à C₁₂ ; et
-A- représente un groupe alkylène, linéaire ou ramifié, de préférence linéaire, en C₁ à C₆, de préférence en C₁ à C₃ et plus préférentiellement un groupement méthylène (-CH₂-),
en particulier, ledit dérivé de tolyltriazole étant le 2-éthyl-N-(2-éthylhexyl)-N-[(4-méthylbenzotriazol-1-yl)méthyl]hexan-1-amine.

Selon un mode de réalisation particulier, le composé de type triazole est de formule (IIa), dans laquelle R⁴ et R⁵ représentent des groupements alkyles ramifiés en C₆ à C₁₂ et -A-représente un groupe alkylène en C₁ à C₃, de préférence un groupe méthylène.

Dans le contexte de la présente invention, et à défaut d'indication contraire, les définitions ci-dessous s'appliquent :
Un halogène représente un atome choisi parmi le fluor, le chlore, le brome ou l'iode.

Un groupement alkyle représente une chaîne hydrocarbonée, linéaire ou ramifiée. Par exemple, un groupe alkyle en Cₓ-C_{z} représente une chaîne hydrocarbonée, linéaire ou ramifiée comprenant de x à z atomes de carbone.

Un groupe alkylène, un groupe alkyle divalent, linéaire ou ramifié. Par exemple un groupe alkylène en Cₓ-C_{z} représente une chaîne hydrocarbonée divalente de x à z atomes de carbone, linéaire ou ramifiée.

Un groupement alkoxy représente un radical -O-alkyle, dans lequel le groupement alkyle est tel que défini précédemment.

Un groupement aryle représente un groupe mono- ou polycyclique aromatique, en particulier comprenant entre 6 et 10 atomes de carbone. A titre d'exemple de groupe aryle, on peut citer les groupes phényle ou naphtyle.

Les composés de type triazole requis selon l'invention peuvent être disponibles dans le commerce, ou encore préparés selon des méthodes de synthèses connues de l'homme du métier.

D'autres composés de type triazole, notamment dérivés de triazole ou de benzotriazole, notamment dérivés de tolyltriazole, peuvent être mis en oeuvre à titre d'additifs anticorrosion selon l'invention.

Il est entendu dans le cadre de la présente invention qu'un composé de type triazole peut être sous forme d'un mélange d'au moins deux composés de type triazole, en particulier tels que définis précédemment.

Le ou les composés de type triazole, en particulier tels que définis précédemment, sont mis en oeuvre dans une composition lubrifiante, à raison de 0,5 à 5 % en masse, et plus particulièrement de 0,5 à 2 % en masse, par rapport à la masse totale de la composition lubrifiante.

### COMPOSITION LUBRIFIANTE

### Additifs anti-usure aminés et/ou soufrés

Comme indiqué précédemment, une composition lubrifiante ne relevant pas de l'invention revendiquée peut comprendre un ou plusieurs additifs anti-usure aminés et/ou soufrés.

Par « additif anti-usure aminé et/ou soufré », on entend désigner un additif choisi parmi les additifs anti-usure aminés, les additifs anti-usure soufrés et les additifs anti-usure aminés et soufrés.

Par « additif anti-usure », on entend désigner un composé qui, mis en oeuvre dans une composition lubrifiante, notamment une composition lubrifiante pour un système de propulsion d'un véhicule électrique ou hybride, permet d'améliorer les propriétés anti-usure de la composition.

Un additif anti-usure aminé et/ou soufré peut par exemple être choisi parmi les additifs de type thia(di)azole, en particulier dérivés de dimercaptothiadiazole ; les additifs polysulfures, notamment les oléfines soufrées ; les phosphates d'amine ; les additifs phospho-soufrés comme les alkylthiophosphates ; et leurs mélanges.

### Additifs thia(di)azoles.

Une composition lubrifiante ne relevant pas de l'invention revendiquée peut comprendre au moins un additif anti-usure de type thia(di)azoles.

Les composés de type thia(di)azoles sont des composés qui contiennent à la fois un atome de soufre et au moins un atome d'azote dans un cycle à cinq atomes. Les benzothiazoles sont un type particulier de thia(di)azoles. Ce terme thia(di)azole inclut, outre les composés cycliques contenant un atome de soufre et un atome d'azote par cycle à cinq atomes, également les thiadiazoles qui contiennent du soufre et deux atomes d'azote dans un tel cycle.

En particulier, les composés de type thia(di)azoles peuvent être choisis parmi des dérivés de benzothiazole, des dérivés de thiazole et des dérivés de thiadiazole.

Un additif anti-usure peut être un dérivé de thiadiazole.

Les thiadiazoles sont des composés hétérocycliques comprenant deux atomes d'azote, un atome de soufre, deux atomes de carbones et deux doubles liaisons, de formule générale C₂N₂SH₂, pouvant exister sous les formes suivantes, respectivement : 1,2,3-thiadiazole ; 1,2,4-thiadiazole ; 1,2,5-thiadiazole ; 1,3,4-thiadiazole :

Un dérivé de thiadiazole peut être un dérivé du dimercaptothiadiazole.

Selon un mode de réalisation particulièrement préféré, une composition lubrifiante comprend au moins un additif anti-usure choisi parmi les dérivés du dimercaptothiazole.

Par dérivé du dimercaptothiadiazole selon l'invention, on entend des composés chimiques dérivés des quatre molécules dimercaptothiadiazoles suivantes, ci-dessous : 4,5-dimercapto-1,2,3-thiadiazole, 3,5-dimercapto-1,2,4-thiadiazole, 3,4-dimercapto-1,2,5-thiadiazole, 2,5-dimercapto-1,3,4-thiadiazole, pris seules ou en mélange :

Les dérivés de dimercaptothiadiazole sont plus particulièrement des molécules ou mélange de molécules à base de 4,5-dimercapto-1,2,3-thiadiazole, 3,5-dimercapto-1,2,4-thiadiazole, 3,4-dimercapto-1,2,5-thiadiazole ou 2,5-dimercapto-1,3,4-thiadiazole, tels que représentés ci-dessus, dans lesquels au moins l'une des substitutions =S, voire les deux substitutions =S sur le cycle thiadiazole est remplacée par un substituant : dans lequel * représente la liaison avec un atome de carbone du cycle à 5 chaînons ; n représente un entier égal à 1, 2, 3 ou 4 ; et R₁ est choisi parmi un atome d'hydrogène, un groupe alkyle linéaire ou ramifié, saturé ou insaturé, comprenant de 1 à 24 atomes de carbone, de préférence de 2 à 18, plus préférentiellement de 4 à 16, encore plus préférentiellement de 8 à 12 ou un substituant aromatique.

En particulier, en prenant comme exemple le 2,5-dimercapto-1,3,4-thiadiazole, les dérivés du 2,5-dimercapto-1,3,4-thiadiazole sont des molécules de formules suivantes prises seules ou en mélange : dans lesquelles le ou les groupes R₁ représentent, indépendamment l'un de l'autre, des atomes d'hydrogène, des groupes alkyles ou alcényles linéaires ou ramifiés, comprenant de 1 à 24 atomes de carbone, de préférence de 2 à 18, plus préférentiellement de 4 à 16, encore plus préférentiellement de 8 à 12 ou des substituants aromatiques, n étant indépendamment l'un de l'autre des entiers égaux à 1, 2, 3 ou 4, de préférence n étant égal 1.

De préférence, R₁ représentent, indépendamment l'un de l'autre, des groupes alkyles linéaires, en C₁ à C₂₄, de préférence en C₂ à C₁₈, notamment en C₄ à C₁₆, plus particulièrement en C₈ à C₁₂ et de préférence en C₁₂.

Les dérivés du dimercaptothiadiazole utilisés dans la présente invention peuvent être disponibles dans le commerce, par exemple auprès des fournisseurs Vanderbilt, Rhein Chemie ou Afton.

### Additifs polysulfures

L'additif ou les additifs anti-usure aminés et/ou soufrés mis en oeuvre dans une composition lubrifiante peu(ven)t encore être choisi(s) parmi des additifs anti-usure soufrés de type polysulfure, en particulier des oléfines soufrées.

Les oléfines soufrées utilisées dans une composition lubrifiante peuvent être notamment des dialkyle sulfures représentés par la formule générale Rₐ-Sₓ-R_{b}, où Rₐ et R_{b} sont des groupes alkyles comportant de 3 à 15 atomes de carbone, préférentiellement de 1 à 5 atomes de carbone, préférentiellement 3 atomes de carbone, et x est un entier compris entre 2 et 6.

De préférence, l'additif polysulfure est choisi parmi les dialkyle trisulfures.

De préférence, l'additif anti-usure présent dans une composition lubrifiante est choisi parmi les dérivés du dimercaptothiadiazole.

Une composition lubrifiante comprend de 0,1 % à 3 % en masse et plus particulièrement de 0,5 % à 2 % massique d'additif(s) anti-usure aminés et/ou soufrés selon la revendication 1, de préférence choisis parmi des dérivés du dimercaptothiadiazole, par rapport à la masse totale de la composition lubrifiante.

La mise en oeuvre d'autres additifs anti-usures, connus notamment pour les lubrifiants pour système de propulsion, distincts d'additifs aminés et/ou soufrés, est envisageable, pour autant qu'ils n'affectent pas les propriétés conférées par la combinaison du ou desdits composé de type triazole et du ou desdits additifs anti-usures aminés et/ou soufrés selon l'invention.

De préférence, une composition lubrifiante est exempte d'additif anti-usure autre que le ou lesdits additifs anti-usure aminés et/ou soufrés mis en oeuvre selon l'invention.

Une composition lubrifiante ne relevant pas de l'invention revendiquée peut associer :
- un ou plusieurs additifs de type triazole choisis parmi les dérivés de benzotriazole, de préférence les dérivés de tolyltriazole, et notamment ceux de formule (IIa) indiquée ci-dessus ; et
- un ou plusieurs additifs anti-usure aminés et soufrés, de préférence choisis parmi des dérivés du dimercaptothiazole, en particulier tels que définies ci-dessus.

Selon un mode de réalisation particulièrement préféré, une composition lubrifiante associe, à titre d'additif anti-usure aminé et/ou soufré, un dérivé de 2,5-dimercapto-1,3,4-thiadiazole et, à titre de composé de type triazole, un dérivé de tolyltriazole, en particulier le 2-éthyl-N-(2-éthylhexyl)-N-[(4-methylbenzotriazol-1-yl)méthyl]hexan-1-amine.

Une composition lubrifiante peut associer :
- un ou plusieurs additifs de type triazole choisis parmi les dérivés de tolyltriazole de formule (IIa) indiquée ci-dessus ; et
- un ou plusieurs additifs anti-usure aminés et soufrés choisis parmi des dérivés du dimercaptothiazole, en particulier tels que définies ci-dessus.

### COMPOSITION LUBRIFIANTE

Une composition lubrifiante peut comprendre, outre un ou plusieurs additifs de type triazole et un ou plusieurs additifs anti-usure aminé(s) et/ou soufré(s), en particulier tels que définis précédemment, une ou plusieurs huiles de base, ainsi que d'autres additifs, classiquement considérés dans les compositions lubrifiantes.

### Huiles de base

Une composition lubrifiante peut ainsi comprendre une ou plusieurs huiles de base.

Ces huiles de base peuvent être choisies parmi les huiles de base conventionnellement utilisées dans le domaine des huiles lubrifiantes, telles que les huiles minérales, synthétiques ou naturelles, animales ou végétales ou leurs mélanges.

Il peut s'agir d'un mélange de plusieurs huiles de base, par exemple un mélange de deux, trois, ou quatre huiles de base.

Dans la suite du texte, on désignera sous l'appellation « base fluide », l'huile ou le mélange d'huiles de base de la composition lubrifiante considérée selon l'invention.

Les huiles de base des compositions lubrifiantes peuvent être en particulier des huiles d'origines minérales ou synthétiques appartenant aux groupes I à V selon les classes définies dans la classification API (ou leurs équivalents selon la classification ATIEL) et présentées dans le tableau 1 ci-dessous ou leurs mélanges.

**[Tableau 1]**

| | Teneur en saturés | Teneur en soufre | Indice de viscosité (VI) |
|---|---|---|---|
| Groupement I | < 90 % | > 0,03 % | 80 ≤VI < 120 |
| Huiles minérales | | | |
| Groupement II | ≥90 % | ≤0,03 % | 80 ≤VI < 120 |
| Huiles hydrocraquées | | | |
| Groupement III | ≥90 % | ≤0,03 % | ≥120 |
| Huiles hydrocraquées ou hydro-isomérisées | | | |
| Groupement IV | Polyalphaoléfines (PAO) | | |
| Groupement V | Esters et autres bases non incluses dans les groupes I à IV | | |

Les huiles de base minérales incluent tous types d'huiles de base obtenues par distillation atmosphérique et sous vide du pétrole brut, suivies d'opérations de raffinage telles qu'extraction au solvant, désalphatage, déparaffinage au solvant, hydrotraitement, hydrocraquage, hydroisomérisation et hydrofinition.

Des mélanges d'huiles synthétiques et minérales, pouvant être biosourcées, peuvent également être employés.

Il n'existe généralement aucune limitation quant à l'emploi d'huiles de base différentes pour réaliser les compositions lubrifiantes , si ce n'est qu'elles doivent avoir des propriétés, notamment en termes de viscosité, d'indice de viscosité, ou de résistance à l'oxydation, adaptées à une utilisation pour des systèmes de propulsion d'un véhicule électrique ou hybride.

Les huiles de bases des compositions lubrifiantes peuvent également être choisies parmi les huiles synthétiques, telles certains esters d'acides carboxyliques et d'alcools, les polyalphaoléfines (PAO), et les polyalkylène glycol (PAG) obtenus par polymérisation ou copolymérisation d'oxydes d'alkylène comprenant de 2 à 8 atomes de carbone, en particulier de 2 à 4 atomes de carbone.

Les PAO utilisées comme huiles de base sont par exemple obtenues à partir de monomères comprenant de 4 à 32 atomes de carbone, par exemple à partir d'octène ou de décène. La masse moléculaire moyenne en poids de la PAO peut varier assez largement. De manière préférée, la masse moléculaire moyenne en poids de la PAO est inférieure à 600 Da. La masse moléculaire moyenne en poids de la PAO peut également aller de 100 à 600 Da, de 150 à 600 Da, ou encore de 200 à 600 Da.

Avantageusement, l'huile ou les huiles de base de la composition lubrifiante sont choisies parmi les polyalphaoléfines (PAO), les polyalkylène glycol (PAG) et les esters d'acides carboxyliques et d'alcools.

De préférence la ou les huile(s) de base de la composition lubrifiante est(sont) choisi(es) parmi les huiles de groupe III, IV ou V, et leurs mélanges, de préférence est une huile de base de groupe III.

Selon un mode de réalisation alternatif, l'huile ou les huiles de base de la composition lubrifiante peuvent être choisies parmi les huiles de base du groupe II.

Il appartient à l'homme du métier d'ajuster la teneur en huile de base à mettre en oeuvre dans une composition lubrifiante.

Une composition lubrifiante peut comprendre au moins 50 % en masse d'huile(s) de base par rapport à sa masse totale, en particulier de 60 % à 99 % en masse d'huile(s) de base.

### Additifs complémentaires

Une composition lubrifiante peut également comprendre en outre tous types d'additifs, distincts des additifs de type triazole et des additifs anti-usure aminé(s) et/ou soufré(s) définis dans le contexte de la présente invention, adaptés à une utilisation dans un lubrifiant pour système de propulsion d'un véhicule électrique ou hybride.

Il est entendu que la nature et la quantité d'additifs mis en oeuvre sont choisies de manière à ne pas affecter les propriétés en termes de performances anti-usure et anticorrosion conférées par la combinaison du ou desdits composé de type triazole et du ou desdits additifs aminé(s) et/ou soufré(s).

De tels additifs, connus de l'homme du métier dans le domaine de la lubrification et/ou du refroidissement des systèmes de propulsion de véhicules électriques ou hybrides, peuvent être choisis parmi les modificateurs de frottements, les modificateurs d'indice de viscosité, les détergents, les additifs extrême-pression, les dispersants, les antioxydants, les abaisseurs du point d'écoulement, les agents anti-mousse et leurs mélanges.

Avantageusement, une composition lubrifiante comprend au moins un additif additionnel choisi parmi les antioxydants, les détergents, les dispersants, les additifs abaisseurs de point d'écoulement, les agents anti-mousse, et leurs mélanges.

Ces additifs peuvent être introduits isolément et/ou sous la forme d'un mélange à l'image de ceux déjà disponibles à la vente pour les formulations de lubrifiants commerciaux pour moteurs de véhicules, de niveau de performance tels que définis par l'ACEA (Association des Constructeurs Européens d'Automobiles) et/ou l'API (American Petroleum Institute), bien connus de l'homme du métier.

Une composition lubrifiante peut comprendre au moins un additif modificateur de frottement. L' additif modificateur de frottement peut être choisi parmi un composé apportant des éléments métalliques et un composé exempt de cendres. Parmi les composés apportant des éléments métalliques, on peut citer les complexes de métaux de transition tels que Mo, Sb, Sn, Fe, Cu, Zn dont les ligands peuvent être des composés hydrocarbonés comprenant des atomes d'oxygène, d'azote, de soufre ou de phosphore. Les additifs modificateurs de frottement exempt de cendres sont généralement d'origine organique et peuvent être choisis parmi les monoesters d'acides gras et de polyols, les amines alcoxylées, les amines grasses alcoxylées, les époxydes gras, les époxydes gras de borate ; les amines grasses ou les esters de glycérol d'acide gras. Les composés gras comprennent au moins un groupement hydrocarboné comprenant de 10 à 24 atomes de carbone.

Une composition lubrifiante peut comprendre de 0,01 à 2 % en poids ou de 0,01 à 5 % en poids, préférentiellement de 0,1 à 1,5 % en poids ou de 0,1 à 2 % en poids d'additif modificateur de frottement, par rapport au poids total de la composition.

Une composition lubrifiante peut comprendre au moins un additif antioxydant.

L'additif antioxydant permet généralement de retarder la dégradation de la composition en service. Cette dégradation peut notamment se traduire par la formation de dépôts, par la présence de boues ou par une augmentation de la viscosité de la composition.

Les additifs antioxydants agissent notamment comme inhibiteurs radicalaires ou destructeurs d'hydropéroxydes. Parmi les additifs antioxydants couramment employés, on peut citer les additifs antioxydants de type phénolique, les additifs antioxydants de type aminé, les additifs antioxydants phosphosoufrés. Certains de ces additifs antioxydants, par exemple les additifs antioxydants phosphosoufrés, peuvent être générateurs de cendres. Les additifs antioxydants phénoliques peuvent être exempt de cendres ou bien être sous forme de sels métalliques neutres ou basiques. Les additifs antioxydants peuvent notamment être choisis parmi les phénols stériquement encombrés, les esters de phénol stériquement encombrés et les phénols stériquement encombrés comprenant un pont thioéther, les diphénylamines, les diphénylamines substituées par au moins un groupement alkyle en C₁-C₁₂, les N,N'-dialkyle-aryle-diamines et leurs mélanges.

De préférence selon l'invention, les phénols stériquement encombrés sont choisis parmi les composés comprenant un groupement phénol dont au moins un carbone vicinal du carbone portant la fonction alcool est substitué par au moins un groupement alkyle en C₁- C₁₀, de préférence un groupement alkyle en C₁-C₆, de préférence un groupement alkyle en C₄, de préférence par le groupement tert-butyle.

Les composés aminés sont une autre classe d'additifs antioxydants pouvant être utilisés, éventuellement en combinaison avec les additifs antioxydants phénoliques. Des exemples de composés aminés sont les amines aromatiques, par exemple les amines aromatiques de formule NR⁴R⁵R⁶ dans laquelle R⁴ représente un groupement aliphatique ou un groupement aromatique, éventuellement substitué, R⁵ représente un groupement aromatique, éventuellement substitué, R⁶ représente un atome d'hydrogène, un groupement alkyle, un groupement aryle ou un groupement de formule R⁷S(O)_{z}R⁸ dans laquelle R⁷ représente un groupement alkylène ou un groupement alkenylène, R⁸ représente un groupement alkyle, un groupement alcényle ou un groupement aryle et z représente 0, 1 ou 2.

Des alkyl phénols sulfurisés ou leurs sels de métaux alcalins et alcalino-terreux peuvent également être utilisés comme additifs antioxydants.

Une autre classe d'additifs antioxydants est celle des composés cuivrés, par exemples les thio- ou dithio-phosphates de cuivre, les sels de cuivre et d'acides carboxyliques, les dithiocarbamates, les sulphonates, les phénates, les acétylacétonates de cuivre. Les sels de cuivre I et II, les sels d'acide ou d'anhydride succiniques peuvent également être utilisés. Une composition lubrifiante peut contenir tous types d'additifs antioxydants connus de l'homme du métier.

De manière avantageuse, une composition lubrifiante comprend au moins un additif antioxydant exempt de cendres.

Une composition lubrifiante peut comprendre de 0,5 à 2 % en poids d'au moins un additif antioxydant, par rapport au poids total de la composition.

Selon un mode de réalisation particulier, une composition lubrifiante est exempte d'additif antioxydant de type amine aromatique ou de type phénol stériquement encombré.

Une composition lubrifiante peut également comprendre au moins un additif détergent.

Les additifs détergents permettent généralement de réduire la formation de dépôts à la surface des pièces métalliques par dissolution des produits secondaires d'oxydation et de combustion.

Les additifs détergents utilisables dans une composition lubrifiante mise en oeuvre selon l'invention sont généralement connus de l'homme de métier. Les additifs détergents peuvent être des composés anioniques comprenant une longue chaîne hydrocarbonée lipophile et une tête hydrophile. Le cation associé peut être un cation métallique d'un métal alcalin ou alcalino-terreux.

Les additifs détergents sont préférentiellement choisis parmi les sels de métaux alcalins ou de métaux alcalino-terreux d'acides carboxyliques, les sulfonates, les salicylates, les naphténates, ainsi que les sels de phénates. Les métaux alcalins et alcalino-terreux sont préférentiellement le calcium, le magnésium, le sodium ou le baryum.

Ces sels métalliques comprennent généralement le métal en quantité stoechiométrique ou bien en excès, donc en quantité supérieure à la quantité stoechiométrique. Il s'agit alors d'additifs détergents surbasés ; le métal en excès apportant le caractère surbasé à l'additif détergent est alors généralement sous la forme d'un sel métallique insoluble dans l'huile, par exemple un carbonate, un hydroxyde, un oxalate, un acétate, un glutamate, préférentiellement un carbonate.

Une composition lubrifiante peut par exemple comprendre de 2 à 4% en poids d'additif détergent, par rapport au poids total de la composition.

Également, une composition lubrifiante peut comprendre au moins un agent dispersant.

L'agent dispersant peut être choisi parmi les bases de Mannich, les succinimides et leurs dérivés.

Une composition lubrifiante peut par exemple comprendre de 0,2 à 10 % en poids d'agent dispersant, par rapport au poids total de la composition.

Selon un mode de réalisation particulier, une composition lubrifiante est exempte d'agent dispersant de type succinimide.

Une composition lubrifiante peut comprendre en outre au moins un agent antimousse.

L'agent antimousse peut être choisi parmi les silicones.

Une composition lubrifiante peut comprendre de 0,01 à 2 % massique ou de 0,01 à 5 % massique, préférentiellement de 0,1 à 1,5 % massique ou de 0,1 à 2 % massique d'agent antimousse, par rapport au poids total de la composition.

Une composition lubrifiante peut également comprendre au moins un additif abaisseur du point d'écoulement, (dits encore agents « PPD » pour « Pour Point Depressant » en langue anglaise).

En ralentissant la formation de cristaux de paraffine, les additifs abaisseurs de point d'écoulement améliorent généralement le comportement à froid de la composition. Comme exemple d'additifs abaisseurs de point d'écoulement, on peut citer les polyméthacrylates d'alkyle, les polyacrylates, les polyarylamides, les polyalkylphénols, les polyalkylnaphtalènes, les polystyrènes alkylés.

En particulier, une composition lubrifiante peut être exempte d'agent dispersant de type succinimide et d'additif antioxydant de type amine aromatique ou de type phénol stériquement encombré.

En termes de formulation d'une telle composition lubrifiante, le ou lesdits composé(s) de type triazole peuvent être additionnés à une huile ou mélange d'huiles de base, puis les autres additifs complémentaires, y compris le ou les additifs anti-usure aminé(s) et/ou soufré(s), ajoutés.

Alternativement, le ou lesdits composé(s) de type triazole peuvent être additionnés à une formulation lubrifiante conventionnelle préexistante, comprenant notamment une ou plusieurs huiles de base, un ou plusieurs additifs anti-usure aminé(s) et/ou soufré(s), et éventuellement des additifs complémentaires.

Avantageusement, une composition lubrifiante présente une viscosité cinématique, mesurée à 100°C selon la norme ASTM D445 allant de 1 à 15 mm²/s.

Avantageusement, une composition lubrifiante présente une viscosité cinématique, mesurée à 40°C selon la norme ASTM D445 allant de 3 à 80 mm²/s.

Selon un mode de réalisation avantageux, les valeurs de résistivité électrique mesurées à 90°C des compositions lubrifiantes sont comprises entre 5 et 10000 Mohm.m, de préférence encore entre 6 et 5000 Mohm.m.

Selon un mode de réalisation avantageux, les valeurs de perte diélectrique mesurées à 90°C des compositions lubrifiantes sont comprises entre 0,01 et 30, de préférence encore entre 0,02 et 25, plus préférentiellement entre 0,02 et 10.

Avantageusement, une composition lubrifiante peut être de grade selon la classification SAEJ300 défini par la formule (X)W(Y), dans laquelle X représente 0 ou 5 ; et Y représente un nombre entier allant de 4 à 20, en particulier allant de 4 à 16 ou de 4 à 12.

Une composition lubrifiante ne relevant pas de l'invention revendiquée peut comprendre, voire peut être constituée de :
- une huile de base ou mélange d'huiles de base, de préférence choisies parmi les polyalphaoléfines (PAO), les polyalkylène glycol (PAG) et les esters d'acides carboxyliques et d'alcools ;
- un ou plusieurs additifs anti-corrosion de type triazole, de préférence choisis parmi les dérivés de benzotriazole, en particulier les dérivés de tolyltriazole, et plus préférentiellement ceux de formule (IIa) indiquée ci-dessus ;
- un ou plusieurs additifs anti-usure aminés et/ou soufrés, de préférence un ou plusieurs additifs anti-usure aminés et soufrés, et plus préférentiellement choisis parmi des composés de type thia(di)azoles, en particulier des dérivés du dimercaptothiazole tels que définis ci-dessus ;
- éventuellement un ou plusieurs additifs additionnels choisis parmi les antioxydants, les détergents, les dispersants, les additifs abaisseurs de point d'écoulement, les agents anti-mousse, et leurs mélanges.

Une composition lubrifiante peut comprendre, voire peut être constituée de :
- une huile de base ou mélange d'huiles de base, de préférence choisies parmi les polyalphaoléfines (PAO), les polyalkylène glycol (PAG) et les esters d'acides carboxyliques et d'alcools ;
- un ou plusieurs additifs anti-corrosion de type triazole de formule (IIa) indiquée ci-dessus ;
- un ou plusieurs additifs anti-usure aminés et/ou soufrés choisis parmi des dérivés du dimercaptothiazole tels que définis ci-dessus ;
- éventuellement un ou plusieurs additifs additionnels choisis parmi les antioxydants, les détergents, les dispersants, les additifs abaisseurs de point d'écoulement, les agents anti-mousse, et leurs mélanges.

Une composition lubrifiante ne relevant pas de l'invention revendiquée peut comprendre, voire peut être constituée de :
- de 0,01 % à 5 % massique, en particulier de 0,1 % à 3 % massique, et plus particulièrement de 0,5 % à 2 % massique, d'un ou plusieurs additifs anti-corrosion de type triazole, de préférence choisis parmi les dérivés de benzotriazole, en particulier les dérivés de tolyltriazole, et plus préférentiellement ceux de formule (IIa) indiquée ci-dessus ;
- de 0,01 % à 5 % massique, en particulier de 0,1 % à 3 % massique, et plus particulièrement de 0,5 % à 2 % massique, d'un ou plusieurs additifs anti-usure aminés et/ou soufrés, de préférence d'un ou plusieurs additifs anti-usure aminés et soufrés, et plus préférentiellement choisis parmi des composés de type thia(di)azoles, en particulier des dérivés du dimercaptothiazole tels que définis ci-dessus ;
- de 60 % à 99,9 % massique d'huile(s) de base, de préférence choisies parmi les polyalphaoléfines (PAO), les polyalkylène glycol (PAG), les esters d'acides carboxyliques et d'alcools et leurs mélanges ;
- éventuellement de 0,01 % à 5 % massique d'un ou plusieurs additifs choisis parmi les antioxydants, les détergents, les dispersants, les additifs abaisseurs de point d'écoulement, les agents anti-mousse, et leurs mélanges;
les teneurs étant exprimées par rapport à la masse totale de ladite composition lubrifiante.

De préférence, une composition lubrifiante peut comprendre, voire peut être constituée de :
- de 0,5 % à 5 % massique, d'un ou plusieurs additifs anti-corrosion de type triazole choisis parmi les dérivés de tolyltriazole de formule (IIa) indiquée ci-dessus ;
- de 0,1 % à 3 % massique d'un ou plusieurs additifs anti-usure aminés et/ou soufrés choisis parmi des dérivés du dimercaptothiazole tels que définis ci-dessus ;
- de 60 % à 99,9 % massique d'huile(s) de base, de préférence choisies parmi les polyalphaoléfines (PAO), les polyalkylène glycol (PAG), les esters d'acides carboxyliques et d'alcools et leurs mélanges ;
- éventuellement de 0,01 % à 5 % massique d'un ou plusieurs additifs choisis parmi les antioxydants, les détergents, les dispersants, les additifs abaisseurs de point d'écoulement, les agents anti-mousse, et leurs mélanges;
les teneurs étant exprimées par rapport à la masse totale de ladite composition lubrifiante.

### APPLICATION

Comme indiqué précédemment, une composition lubrifiante, telle que décrite précédemment, est mise en oeuvre comme lubrifiant pour un système de propulsion d'un véhicule électrique ou hybride, et plus particulièrement du moteur et de l'électronique de puissance.

Ainsi, la présente divulgation concerne l'utilisation d'une composition lubrifiante telle que définie précédemment, associant un ou plusieurs additifs anticorrosion de type triazole, en particulier tels que définis précédemment, de préférence dérivés de tolyltriazole, et un ou plusieurs additifs anti-usure aminés et/ou soufrés, de préférence dérivés de dimercaptothiazole, pour lubrifier un système de propulsion d'un véhicule électrique ou hybride, en particulier pour la lubrification du moteur électrique et de l'électronique de puissance d'un véhicule électrique ou hybride.

Comme représenté schématiquement en Figure 1, le système de propulsion d'un véhicule électrique ou hybride, comprend notamment la partie moteur électrique (1), une batterie électrique (2) et une transmission, et en particulier un réducteur de vitesse (3).

Le moteur électrique comprend typiquement une électronique de puissance (11) reliée à un stator (13) et un rotor (14). Le stator comprend des bobines, en particulier des bobines de cuivre, qui sont alimentées alternativement par un courant électrique. Ceci permet de générer un champ magnétique tournant. Le rotor comprend lui-même des bobines, des aimants permanents ou d'autres matériaux magnétiques, et est mis en rotation par le champ magnétique tournant.

Un roulement (12) est généralement intégré entre le stator (13) et le rotor (14). Une transmission, et en particulier un réducteur de vitesse (3), permet de réduire la vitesse de rotation en sortie du moteur électrique et d'adapter la vitesse transmise aux roues, permettant dans le même temps de contrôler la vitesse du véhicule.

Le roulement (12) est notamment soumis à de fortes contraintes mécaniques et pose des problèmes d'usure par fatigue. Il est donc nécessaire de lubrifier le roulement afin d'augmenter sa durée de vie. Également, le réducteur est soumis à de fortes contraintes en friction et nécessite donc d'être lubrifié de manière appropriée afin d'éviter qu'il ne soit endommagé trop rapidement.

Ainsi, l'invention concerne en particulier l'utilisation d'une composition telle que décrite précédemment pour lubrifier un moteur électrique d'un véhicule électrique ou hybride, en particulier pour lubrifier les roulements situés entre le rotor et le stator d'un moteur électrique.

Elle concerne encore la mise en oeuvre d'une composition telle que décrite précédemment pour lubrifier la transmission, en particulier le réducteur, dans un véhicule électrique ou hybride.

Avantageusement, une composition lubrifiante peut ainsi être utilisée pour lubrifier les différentes pièces d'un système de propulsion d'un véhicule électrique ou hybride, en particulier des roulements situés entre le rotor et le stator d'un moteur électrique et/ou la transmission, en particulier le réducteur, dans un véhicule électrique ou hybride.

De manière avantageuse, comme évoqué précédemment, une composition lubrifiante présente d'excellentes performances anti-usure et anti-corrosion.

La présente divulgation concerne encore, selon un autre de ses aspects, un procédé de lubrification d'au moins une pièce d'un système de propulsion d'un véhicule électrique ou hybride, en particulier des roulements situés entre le rotor et le stator d'un moteur électrique ; et/ou de la transmission, notamment du réducteur, comprenant au moins une étape de mise en contact d'au moins ladite pièce, avec une composition telle que décrite précédemment.

La présente divulgation concerne ainsi un procédé pour diminuer simultanément l'usure et la corrosion d'au moins une pièce d'un système de propulsion d'un véhicule électrique ou hybride, en particulier des roulements situés entre le rotor et le stator d'un moteur électrique ; et/ou de la transmission, notamment du réducteur, ledit procédé comprenant au moins une étape de mise en contact d'au moins ladite pièce, avec une composition telle que décrite précédemment.

L'ensemble des caractéristiques et préférences décrites pour la composition utilisée selon l'invention ainsi que pour ses utilisations s'applique également à ce procédé.

Selon un mode de réalisation particulier, une composition lubrifiante peut présenter, outre des propriétés de lubrification, de bonnes propriétés d'isolation électrique.

Selon ce mode de réalisation, une composition lubrifiante peut simultanément être utilisée pour lubrifier une ou plusieurs pièces d'un système de propulsion d'un véhicule électrique ou hybride, en particulier pour la lubrification des capteurs et des électrovannes du moteur, des roulements, mais aussi du bobinage situé au niveau du rotor et du stator d'un moteur électrique, ou encore la lubrification au niveau de la transmission, en particulier les engrenages, les capteurs, les électrovannes, ou bien le réducteur que l'on retrouve dans un véhicule électrique ou hybride, et pour isoler électriquement au moins une pièce dudit système de propulsion, notamment de la batterie.

Dans le cadre d'une telle variante de mise en oeuvre, une composition lubrifiante présente avantageusement une viscosité cinématique, mesurée à 100°C selon la norme ASTM D445, comprise entre 2 et 8 mm²/s, de préférence entre 3 et 7 mm²/s.

Il est entendu que les utilisations décrites ci-dessus peuvent être combinées, une composition telle que décrite précédemment pouvant être utilisée à la fois à titre de lubrifiant, d'isolant électrique mais aussi en tant que fluide de refroidissement pour le moteur, la batterie et la transmission d'un véhicule électrique ou hybride.

Les caractéristiques particulières, avantageuses ou préférées de la composition lubrifiante , permettent de définir des utilisations selon l'invention qui sont également particulières, avantageuses ou préférées.

L'invention va maintenant être décrite au moyen des exemples suivants, donnés bien entendu à titre illustratif et non limitatif de l'invention.

### Exemple

Différentes compositions ont été évaluées :
- une composition C1 comprenant un additif anti-usure aminé et soufré, de type dimercaptothiadiazole et dépourvue d'additif anti-corrosion ;
- une composition C2 comprenant ledit additif anti-usure de type dimercaptothiadiazole, et un additif anti-corrosion de type triazole, conforme à l'invention, de formule (IIa) précitée : le 2-éthyl-N-(2-éthylhexyl)-N-[(4-methylbenzotriazol-1-yl)méthyl]hexan-1-amine ;
- une composition C3 comprenant ledit additif anti-usure de type dimercaptothiadiazole, et un additif anti-corrosion non conforme à l'invention, de type ester d'acide organique alkylé ;
- une composition C4 comprenant ledit additif anti-usure de type dimercaptothiadiazole, et un additif anti-corrosion non conforme à l'invention, de type N-acyl sarcosine (N-oleyl sarcosine) ; et
- une composition C5 comprenant ledit additif anti-usure de type dimercaptothiadiazole, et un additif anti-corrosion non conforme à l'invention, de type dérivé d'imidazoline.

Les compositions C1 à C5 comprennent, outre les composés précités, une huile de base de groupe III.

Les compositions et les quantités (exprimées en pourcentage massique) sont indiquées dans le tableau 2 suivant.

**[Tableau 2]**

| | **C1** | **C2** | **C3** | **C4** | **C5** |
|---|---|---|---|---|---|
| Huile de base | 99% | 98% | 98% | 98% | 98% |
| Anti-usure dimercaptothiadiazole | 1% | 1% | 1% | 1% | 1% |
| Anti-corrosion dérivé de tolyltriazole | - | 1% | - | - | - |
| Anti-corrosion ester d'acide organique alkylé | - | - | 1% | - | - |
| Anti-corrosion N-olevl sarcosine | | | | 1% | - |
| Anti-corrosion dérivé d'imidazoline | | | | - | 1% |

### Evaluation des propriétés anti-corrosion

### Méthode d'évaluation

Le pouvoir corrosif (ou corrodant) d'une composition peut être évalué selon un test mettant en oeuvre l'étude de la variation de la valeur de la résistance électrique d'un fil de cuivre ayant un diamètre préétabli, en fonction de la durée d'immersion de ce fil au sein de la composition. On corrèle la variation de la valeur de cette résistance électrique directement avec la variation du diamètre du fil testé. Dans le cadre de la présente invention, le diamètre du fil choisi est de 70µm.

Dans le présent cas, un fil de cuivre est immergé dans un tube à essai contenant un volume de 20 mL d'une composition à tester (la composition C2 étant une composition selon l'invention et les compositions C1 et C3 à C5 étant des compositions servant de comparatifs). La résistance du fil est mesurée à l'aide d'un ohmmètre.

Le courant de mesure est de 1mA.

La température de la composition à tester est portée à 150°C.

La résistance du fil de cuivre est calculée par cette équation (1) : $R = ρ \times \frac{L}{S}$ où R est la résistance, ρ est la résistivité du cuivre, L est la longueur du fil, et S est la surface de section.

Dans cette équation (1), ρ et L sont constants. Ainsi, la résistance R est inversement proportionnelle avec la surface de section du fil immergé.

Le diamètre du fil est calculé à partir de la surface de section (équation (2)) : $S = \frac{π}{4} \times {D}^{2}$ où D est le diamètre du fil.

On injecte l'équation (2) dans l'équation (1) pour avoir la relation entre la résistance et le diamètre (équation (3)) : $R = ρ \times \frac{L}{\frac{π}{4} \times {D}^{2}}$

C'est ainsi que, lorsque le fil se trouve corrodé par les compositions à tester, le diamètre du fil diminue, provoquant donc une augmentation de la valeur de la résistance.

En surveillant la résistance, on arrive à suivre le changement du diamètre du fil, qui est une image de la situation de la corrosion subie par le fil immergé.

La perte de diamètre du fil est donc calculée directement partir de la résistance mesurée.

Quand la résistance mesurée est infinie, il s'agit d'un circuit ouvert. Donc le fil s'est cassé, ce qui définit une corrosion très sévère.

### Résultats

Les résultats sont récapitulés dans le tableau 3 suivant, et sont exprimés en µm (perte de diamètre). Plus la valeur obtenue est faible, meilleures sont les propriétés anti-corrosion de la composition évaluée.

On estime qu'une composition est « non-corrosive » lorsque la perte de diamètre du fil de cuivre étudié, est inférieure ou égale à 0,5 µm après immersion pendant 80 heures, en particulier inférieure ou égale à 0,1 µm après immersion pendant 20 heures dans la composition.

**[Tableau 3]**

| Compositions | **C1** | **C2** | **C3** | **C4** | **C5** |
|---|---|---|---|---|---|
| Perte de diamètre (en µm) à 30 heures | 1,00 | 0,17 | 0,55 | 0,88 | Fil cassé |
| Perte de diamètre (en µm) à 50 heures | Fil cassé | 0,23 | Fil cassé | 2,00 | Fil cassé |
| Perte de diamètre (en µm) à 80 heures | Fil cassé | 0,43 | Fil cassé | Fil cassé | Fil cassé |

Il ressort de ces résultats que l'ajout d'un composé de type triazole dans une composition lubrifiante comprenant en outre au moins un additif anti-usure aminé et/ou soufré permet d'accéder à des propriétés anti-corrosion significativement améliorées comparativement à des compositions lubrifiantes exemptes de composés de type triazole ou comportant des additifs anti-corrosion distincts des composés de type triazole.

## Revendications

1. Utilisation d'au moins un composé de type triazole, à titre d'additif pour améliorer les propriétés anti-corrosion d'une composition lubrifiante, destinée à un système de propulsion d'un véhicule électrique ou hybride et comprenant un ou plusieurs additif(s) anti-usure aminé(s) et/ou soufré(s),
ledit composé de type triazole étant un dérivé de tolyltriazole de formule (IIa) suivante :
dans laquelle :
R⁴ et R⁵ représentent, indépendamment l'un de l'autre, un atome d'hydrogène, un groupement alkyle linéaire ou ramifié, de préférence ramifié, en C₃ à C₁₄, de préférence en C₆ à C₁₂ ; et
-A- représente un groupe alkylène, linéaire ou ramifié, de préférence linéaire, en C₁ à C₆, de préférence en C₁ à C₃ et plus préférentiellement un groupement méthylène (-CH₂-) ;
le ou lesdits composé(s) de type triazole étant présent(s) en une teneur allant de 0,5 à 5 % en masse, par rapport à la masse totale de ladite composition lubrifiante,
le ou lesdits additif(s) anti-usure aminé(s) et/ou soufré(s) est (sont) choisi(s) parmi les dérivés de dimercaptothiadiazole, les additifs polysulfures, les phosphates d'amine, les additifs phospho-soufrés et leurs mélanges et est/sont présent(s) en une teneur allant de 0,1 à 3 % massique, par rapport à la masse totale de la composition lubrifiante.

2. Utilisation selon la revendication 1, dans laquelle le composé de type triazole est le 2-éthyl-N-(2-éthylhexyl)-N-[(4-methylbenzotriazol-1-yl)méthyl]hexan-1-amine.

3. Utilisation selon l'une quelconque des revendications précédentes, dans laquelle l'additif anti-usure aminé et/ou soufré est choisi parmi les dérivés de dimercaptothiadiazole ; les oléfines soufrées ; les alkylthiophosphates ; et leurs mélanges, et en particulier les dérivés de dimercaptothiadiazole.

4. Utilisation selon l'une quelconque des revendications précédentes, dans laquelle l'additif anti-usure aminé et/ou soufré est choisi parmi les dérivés du 2,5-dimercapto-1,3,4-thiadiazole de formules suivantes prises seules ou en mélange : dans lesquelles le ou les groupes R₁ représentent, indépendamment l'un de l'autre, des atomes d'hydrogène, des groupes alkyles ou alcényles linéaires ou ramifiés, comprenant de 1 à 24 atomes de carbone, de préférence de 2 à 18, plus préférentiellement de 4 à 16, encore plus préférentiellement de 8 à 12 ou des substituants aromatiques, n étant indépendamment l'un de l'autre des entiers égaux à 1, 2, 3 ou 4, de préférence n étant égal 1.

5. Utilisation selon l'une quelconque des revendications précédentes, dans laquelle le ou lesdits composé(s) de type triazole est(sont) présent(s) en une teneur allant de 0,5 à 3 % en masse, en particulier de 0,5 à 2 % en masse, par rapport à la masse totale de la composition lubrifiante ; et/ou le ou lesdits additif(s) anti-usure aminé(s) et/ou soufré(s) est(sont) présent(s) en une teneur allant de 0,5 à 2 % massique, par rapport à la masse totale de la composition lubrifiante.

6. Utilisation selon l'une quelconque des revendications précédentes, dans laquelle ledit additif anti-usure aminé et/ou soufré est un dérivé de 2,5-dimercapto-1,3,4-thiadiazole et ledit composé de type triazole est le 2-éthyl-N-(2-éthylhexyl)-N-[(4-methylbenzotriazol-1-yl)méthyl]hexan-1-amine.

7. Utilisation d'une composition lubrifiante comprenant un ou plusieurs additifs anti-corrosion de type triazole et un ou plusieurs additifs anti-usure aminés et/ou soufrés, pour lubrifier un système de propulsion d'un véhicule électrique ou hybride, en particulier pour la lubrification du moteur électrique et de l'électronique de puissance d'un véhicule électrique ou hybride ;
le ou lesdits additifs de type triazole étant choisis parmi des dérivés de tolyltriazole de formule (IIa) suivante :
dans laquelle :
R⁴ et R⁵ représentent, indépendamment l'un de l'autre, un atome d'hydrogène, un groupement alkyle linéaire ou ramifié, de préférence ramifié, en C₃ à C₁₄, de préférence en C₆ à C₁₂ ; et
-A- représente un groupe alkylène, linéaire ou ramifié, de préférence linéaire, en C₁ à C₆, de préférence en C₁ à C₃ et plus préférentiellement un groupement méthylène (-CH₂-) le ou lesdits composé(s) de type triazole étant présent(s) en une teneur allant de 0,5 à 5 % en masse, par rapport à la masse totale de ladite composition lubrifiante,
le ou lesdits additif(s) anti-usure aminé(s) et/ou soufré(s) est (sont) choisi(s) parmi les dérivés de dimercaptothiadiazole, les additifs polysulfures, les phosphates d'amine, les additifs phospho-soufrés et leurs mélanges et est/sont présent(s) en une teneur allant de 0,1 à 3 % massique, par rapport à la masse totale de la composition lubrifiante.

8. Utilisation selon la revendication précédente, dans laquelle le ou les additifs anti-corrosion de type triazole sont tels que définis selon l'une quelconque des revendications 2, 5 et 6 ; et/ou le ou les additifs anti-usure aminés et/ou soufrés sont tels que définis selon l'une quelconque des revendications 3 à 6.

9. Utilisation selon la revendication 7 ou 8, pour lubrifier les roulements situés entre le rotor et le stator d'un moteur électrique, et/ou la transmission, en particulier le réducteur, d'un véhicule électrique ou hybride.

## Patentansprüche

1. Verwendung mindestens einer Verbindung vom Typ Triazol als Additiv zur Verbesserung der korrosionshemmenden Eigenschaften einer Schmiermittelzusammensetzung, die für ein Antriebssystem eines Elektro- oder Hybridfahrzeugs bestimmt ist und ein oder mehrere amin- und/oder schwefelhaltige(s) Verschleißschutzadditiv(e) umfasst,
wobei es sich bei der Verbindung vom Typ Triazol um eine Tolyltriazolderivat nach der folgenden Formel (IIa) handelt:
wobei:
R⁴ und R⁵ unabhängig voneinander für ein Wasserstoffatom, eine C₃-C₁₄-, vorzugsweise C₆-C₁₂-Alkylgruppe geradkettiger oder verzweigter, vorzugsweise verzweigter, Art stehen; und
-A- für eine C₁-C₆-, vorzugsweise C₁-C₃-Alkylengruppe geradkettiger oder verzweigter, vorzugsweise geradkettiger Art und insbesondere für eine Methylengruppe (-CH₂-) steht;
die Verbindung(en) vom Typ Triazol zu einem Gehalt im Bereich von 0,5 bis 5 Massen-% vorliegt/vorliegen, bezogen auf die Gesamtmasse der Schmiermittelzusammensetzung,
das oder die amin- und/oder schwefelhaltige(n) Verschleißschutzadditiv(e) aus den Dimercaptothiadiazolderivaten, den Polysulfidadditiven, den Aminphosphaten, den phosphor- und schwefelhaltigen Additiven und deren Mischungen ausgewählt ist/sind und zu einem Gehalt im Bereich von 0,1 bis 3 Massen-% vorliegt/vorliegen, bezogen auf die Gesamtmasse der Schmiermittelzusammensetzung.

2. Verwendung nach Anspruch 1, wobei es sich bei der Verbindung vom Typ Triazol um 2-Ethyl-N-(2-ethylhexyl)-N-[(4-methylbenzotriazol-1-yl)methyl]hexan-1-amin handelt.

3. Verwendung nach einem beliebigen der vorhergehenden Ansprüche, wobei das amin- und/oder schwefelhaltige Verschleißschutzadditiv aus den Dimercaptothiadiazolderivaten; den schwefelhaltigen Olefinen; den Alkylthiophosphaten; und deren Mischungen, und insbesondere aus den Dimercaptothiadiazolderivaten ausgewählt ist.

4. Verwendung nach einem beliebigen der vorhergehenden Ansprüche, wobei das amin- und/oder schwefelhaltige Verschleißschutzadditiv aus den Derivaten von 2,5-Dimercapto-1,3,4-thiadiazol mit den folgenden Formeln, für sich genommen oder in Mischung, ausgewählt ist: wobei die Gruppe(n) R₁ unabhängig voneinander für Wasserstoffatome, geradkettige oder verzweigte Alkyl- oder Alkenylgruppen mit 1 bis 24, vorzugsweise 2 bis 18, stärker bevorzugt 4 bis 16 und noch stärker bevorzugt 8 bis 12 Kohlenstoffatomen oder aromatischen Substituenten steht/stehen, wobei n jeweils auf unabhängige Weise für ganze Zahlen steht, die gleich 1, 2, 3 oder 4 sind, wobei n vorzugsweise gleich 1 ist.

5. Verwendung nach einem beliebigen der vorhergehenden Ansprüche, wobei die Verbindung(en) vom Typ Triazol zu einem Gehalt im Bereich von 0,5 bis 3 Massen-%, insbesondere von 0,5 bis 2 Massen-% vorliegt/vorliegen, bezogen auf die Gesamtmasse der Schmiermittelzusammensetzung; und/oder das/die amin- und/oder schwefelhaltige(n) Verschleißschutzadditiv(e)zu einem Gehalt im Bereich von 0,5 bis 2 Massen-% vorliegt/vorliegen, bezogen auf die Gesamtmasse der Schmiermittelzusammensetzung.

6. Verwendung nach einem beliebigen der vorhergehenden Ansprüche, wobei es sich bei dem amin- und/oder schwefelhaltigen Verschleißschutzadditiv um ein 2,5-Dimercapto-1,3,4-thiadiazol-Derivat handelt und es sich bei der Verbindung vom Typ Triazol um 2-Ethyl-N-(2-ethylhexyl)-N-[(4-methylbenzotriazol-1-yl)methyl]hexan-1-amin handelt.

7. Verwendung einer Schmiermittelzusammensetzung, die ein oder mehrere korrosionshemmende Additive vom Typ Triazol und ein oder mehrere amin- und/oder schwefelhaltige Verschleißschutzadditive umfasst, um ein ein Antriebssystem eines Elektro- oder Hybridfahrzeugs zu schmieren, insbesondere für die Schmierung des Elektromotors und der Leistungselektronik des Elektro- oder Hybridfahrzeugs;
wobei das oder die Additive vom Typ Triazol aus den Tolyltriazolderivaten nach der folgenden Formel (IIa) ausgewählt sind:
wobei:
R⁴ und R⁵ unabhängig voneinander für ein Wasserstoffatom, eine C₃-C₁₄-, vorzugsweise C₆-C₁₂-Alkylgruppe geradkettiger oder verzweigter, vorzugsweise verzweigter, Art stehen; und
-A- für eine C₁-C₆-, vorzugsweise C₁-C₃-Alkylengruppe geradkettiger oder verzweigter, vorzugsweise geradkettiger Art und insbesondere für eine Methylengruppe (-CH₂-) steht
die Verbindung(en) vom Typ Triazol zu einem Gehalt im Bereich von 0,5 bis 5 Massen-% vorliegt/vorliegen, bezogen auf die Gesamtmasse der Schmiermittelzusammensetzung,
das oder die amin- und/oder schwefelhaltige(n) Verschleißschutzadditiv(e) aus den Dimercaptothiadiazolderivaten, den Polysulfidadditiven, den Aminphosphaten, den phosphor- und schwefelhaltigen Additiven und deren Mischungen ausgewählt ist/sind und zu einem Gehalt im Bereich von 0,1 bis 3 Massen-% vorliegt/vorliegen, bezogen auf die Gesamtmasse der Schmiermittelzusammensetzung.

8. Verwendung nach dem vorhergehenden Anspruch, wobei das oder die korrosionshemmenden Additive vom Typ Triazol den Begriffsbestimmungen nach einem beliebigen der Ansprüche 2, 5 und 6 entsprechen; und/oder das oder die amin- und/oder schwefelhaltige Verschleißschutzadditive den Begriffsbestimmungen nach einem beliebigen der Ansprüche 3 bis 6 entsprechen.

9. Verwendung nach Anspruch 7 oder 8, um die Lager, welche sich zwischen dem Rotor und dem Stator eines Elektromotors befinden, und/oder das Getriebe, insbesondere das Untersetzungsgetriebe, eines Elektro- oder Hybridfahrzeugs zu schmieren.

## Claims

1. Use of at least one triazole compound, as an additive for improving the anticorrosion properties of a lubricant composition intended for a propulsion system of an electric or hybrid vehicle and comprising one or more amine-based and/or sulfur-based antiwear additives, said triazole compound being a tolyltriazole derivative of formula (IIa) below: in which:
R⁴ and R⁵ represent, independently of each other, a hydrogen atom, a linear or branched, preferably branched, C₃ to C₁₄, preferably C₆ to C₁₂, alkyl group; and
-A- represents a linear or branched, preferably linear, C₁ to C₆, preferably C₁ to C₃, alkylene group and more preferentially a methylene group (-CH₂-);
said triazole compound(s) being present in a content ranging from 0.5% to 5% by mass, relative to the total mass of said lubricant composition,
said amine-based and/or sulfur-based antiwear additive(s) is (are) chosen from dimercaptothiadiazole derivatives, polysulfide additives, amine phosphates, phospho-sulfur additives and mixtures thereof and is (are) present in an amount ranging from 0.1% to 3% by mass, relative to the total mass of the lubricant composition.

2. Use according to Claim 1, in which the triazole compound is 2-ethyl-N-(2-ethylhexyl)-N-[(4-methylbenzotriazol-1-yl)methyl]hexan-1-amine.

3. Use according to either one of the preceding claims, in which the amine-based and/or sulfur-based antiwear additive is chosen from dimercaptothiadiazole derivatives; sulfur-based olefins; alkylthiophosphates; and mixtures thereof, and in particular dimercaptothiadiazole derivatives.

4. Use according to any one of the preceding claims, in which the amine-based and/or sulfur-based antiwear additive is chosen from the 2,5-dimercapto-1,3,4-thiadiazole derivatives having the following formulae, taken alone or as a mixture: in which the R₁ group(s) represent(s), independently of each other, hydrogen atoms, linear or branched alkyl or alkenyl groups comprising from 1 to 24, preferably from 2 to 18, more preferentially from 4 to 16 and even more preferentially from 8 to 12 carbon atoms or aromatic substituents, n being, independently of each other, integers equal to 1, 2, 3 or 4, n preferably being equal to 1.

5. Use according to any one of the preceding claims, in which said triazole compound(s) is (are) present in a content ranging from 0.5% to 3% by mass, in particular from 0.5% to 2% by mass, relative to the total mass of the lubricant composition; and/or said amine-based and/or sulfur-based antiwear additive(s) is (are) present in a content ranging from 0.5% to 2% by mass, relative to the total mass of the lubricant composition.

6. Use according to any one of the preceding claims, in which said amine-based and/or sulfur-based antiwear additive is a 2,5-dimercapto-1,3,4-thiadiazole derivative and said triazole compound is 2-ethyl-N-(2-ethylhexyl)-N-[(4-methylbenzotriazol-1-yl)methyl]hexan-1-amine.

7. Use of a lubricant composition comprising one or more anticorrosion additives of triazole type and one or more amine-based and/or sulfur-based antiwear additives, for lubricating a propulsion system of an electric or hybrid vehicle, in particular for lubricating the electric motor and the power electronics of an electric or hybrid vehicle;
said triazole additive(s) being chosen from tolyltriazole derivatives of formula (IIa) below:
in which:
R⁴ and R⁵ represent, independently of each other, a hydrogen atom, a linear or branched, preferably branched, C₃ to C₁₄, preferably C₆ to C₁₂, alkyl group; and
-A- represents a linear or branched, preferably linear, C₁ to C₆, preferably C₁ to C₃, alkylene group and more preferentially a methylene group (-CH₂-);
said triazole compound(s) being present in a content ranging from 0.5% to 5% by mass, relative to the total mass of said lubricant composition,
said amine-based and/or sulfur-based antiwear additive(s) is (are) chosen from dimercaptothiadiazole derivatives, polysulfide additives, amine phosphates, phospho-sulfur additives and mixtures thereof and is (are) present in an amount ranging from 0.1% to 3% by mass, relative to the total mass of the lubricant composition.

8. Use according to the preceding claim, in which the anticorrosion additive(s) of triazole type are as defined in any one of Claims 2, 5 and 6; and/or the amine-based and/or sulfur-based antiwear additive(s) are as defined in any one of Claims 3 to 6.

9. Use according to Claim 7 or 8, for lubricating the rolling bearings located between the rotor and the stator of an electric motor, and/or the transmission, in particular the reducer, of an electric or hybrid vehicle.
